# EUROPÄISCHE PATENTSCHRIFT

(11) **EP 0 412 271 B1**
(45) Veröffentlichungstag und Bekanntmachung des Hinweises auf die Patenterteilung: **11.08.1993**
(21) Anmeldenummer: 90112004.8
(22) Anmeldetag: 25.06.1990
(51) Int. Cl.: C10M 173/02

(54) **Hydraulikflüssigkeiten**
Hydraulic fluids
Fluides hydrauliques

(30) Priorität: 10.08.1989 DE 3926397
(43) Veröffentlichungstag der Anmeldung: 13.02.1991
(73) Patentinhaber: HÜLS AKTIENGESELLSCHAFT, 45764 Marl (DE)
(72) Erfinder: Balzer, Dieter, Dr., D-4358 Haltern (DE)

(56) Entgegenhaltungen:
- DE-A- 1 943 689
- FR-A- 2 360 658
- GB-A- 1 007 467
- GB-A- 2 016 041
- US-A- 2 956 951

## Beschreibung

Die Erfindung betrifft schwerentflammbare, Hydraulikflüssigkeiten, die umweltverträglich sind und schmierende Eigenschaften haben.

Gebräuchlich sind besonders Hydraulikflüssigkeiten auf Mineralölbasis. Im Bergbau jedoch werden aus Sicherheitsgründen schwerentflammbare Druckflüssigkeiten benötigt, die dort mannigfaltige Anwendung z. B. in Schrämm-Maschinen, Streckenvortriebsmaschinen, Turbokupplungen und Hydraulikstempeln finden. Aber auch außerhalb des Bergbaus werden schwerentflammbare Flüssigkeiten überall dort bevorzugt, wo es bei Austritt brennbarer Medien aus dem geschlossenen Hydrauliksystem zu verheerenden Bränden kommen kann.

Die derzeitigen schwerentflammbaren Hydraulikflussigkeiten sind insbesondere wäßrige Systeme, entweder Öl-in-Wasser-Emulsionen (HFA) oder Glycol-Polyglycol-Wasser-Mischungen (HFC). Der Hauptnachteil der o/w-Emulsionen ist der, daß es sich um metastabile Systeme handelt, was insbesondere durch Temperaturschwankungen und Elektrolyte kritisch werden kann (DE-OS 35 08 946). Handelt es sich um verdickte Systeme, wie es die Vermeidung von Leckverlusten in den Spaltdichtungen von Pumpen und Ventilen bzw. der Aufbau von schmierenden Filmen zwischen reibenden Festkörperoberflächen voraussetzen, sind die hierbei eingesetzten Polymere gewöhnlich nicht oder nur unzureichend scherstabil.

HFC-Fluide auf der Basis von Mono-, Oligo- bzw. Polyglycolen besitzen neben weitgehender Schwerbrennbarkeit den Vorteil physiologischer Unbedenklichkeit und ökologischer Akzeptanz (P. Lehringer, Erdöl und Kohle-Erdgas-Petrochemie 41, 230 (1988)), was besonders vorteilhaft beim mobilen Einsatz ist, wo Druckflüssigkeitsleckagen häufig im Erdreich versickern. Die Systeme gelten auch als weitgehend scherstabil, was jedoch kritisch zu sehen ist im Hinblick darauf, daß gewöhnlich besonders die Polymeren den höchsten Beitrag zur Gesamtviskosität der Flüssigkeit erbringen, die aufgrund ihrer chemischen Struktur am stärksten schergefährdet sind. Ein weiterer Nachteil der derzeitigen HFC-Flüssigkeiten besteht darin, daß der Anteil an Wirksubstanz sehr hoch liegen muß, um auch bei etwas erhöhter Temperatur noch eine Mindestviskosität zu besitzen. Wassergehalte ≦ 50 % sind hier durchaus typisch (C. Rasp, Tribologie Schmierungstechn. 35, 185 (1988). Außerdem sind die Additivpakete zur Erzeugung günstigerer Wirkungen bei der Schmierung und beim Verschleißschutz hier sehr komplex.

Es bestand daher die Aufgabe, schwerentflammbare, umweltverträgliche Hydraulikflüssigkeiten zu entwickeln, die bei niedriger Wirkstoffkonzentration genügend viskos sind und günstige Schmierwirkung zeigen.

Die Aufgabe wurde durch wäßrige Hydraulikflüssigkeiten gelöst, die als Basis eine wäßrige Tensidlösung enthalten.

Gegenstand der Erfindung ist daher die Verwendung einer Mischung aus
5 - 30 Gew.-% Alkylpolyglycosid
0 - 20 Gew.-% tensidischen Additiven
0 - 10 Gew.-% nichttensidischen Additiven und
Wasser ad 100 Gew.-%,
als wäßrige Hydraulikflüssigkeiten, dadurch gekennzeichnet, daß das Alkylpolyglycosid der Formel R-O-Zₙ entspricht, in der R für einen linearen oder verzweigten, gesättigten oder ungesättigten Alkylrest mit 8 bis 18 Kohlenstoffatomen und Zₙ für einen Oligoglycosidrest mit im Mittel n = 1 bis 3 Hexose- oder Pentoseeinheiten oder Gemische davon steht und wobei der Wirkstoffgehalt maximal 40 Gew.-% beträgt.

Es wurde überraschend gefunden, daß Alkylpolyglycoside schon bei niedrigeren Konzentrationen alleine oder auch in Gegenwart anderer Tenside ein besonders hohes Viskositätsniveau aufweisen, bei gleichzeitig sehr guter Schmierwirkung.

### Alkylpolyglycoside

Die erfindungsgemäß eingesetzten Alkylpolyglycoside entsprechen der allgemeinen Formel (I)

R-O-Zₙ, (I)

in der R für einen linearen oder verzweigten, gesättigten oder ungesättigten Alkylrest mit 8 bis 18 Kohlenstoffatomen und Zₙ für einen Oligoglycosidrest mit im Mittel n = 1 bis 3, Hexose- oder Pentoseeinheiten oder Gemische davon steht.

Die erfindungsgemäß eingesetzten Alkyloligoglycoside können nach bekannten Verfahren ganz oder teilweise auf Basis nachwachsender Rohstoffe hergestellt werden. Beispielsweise wird Dextrose in Gegenwart eines sauren Katalysators mit n-Butanol zu Butyloligoglycosidgemischen umgesetzt, welche mit langkettigen Alkoholen ebenfalls in Gegenwart eines sauren Katalysators zu den gewünschten Alkyloliglycosidgemischen umglycosidiert werden. Die Formel der Produkte ist in bestimmten Grenzen variierbar. Der Alkylrest R' wird durch die Auswahl des langkettigen Alkohols festgelegt. Günstig aus wirtschaftlichen Gründen sind die großtechnisch zugänglichen Tensidalkohole mit 8 bis 18 C-Atomen, z. B. Oxoalkohole, Ziegleralkohole und native Alkohole aus der Hydrierung von Fettsäuren bzw. Fettsäurederivaten.

Der Oligoglycosylrest Zₙ wird einerseits durch die Auswahl des Kohlenhydrats und andererseits durch die Einstellung des mittleren Oligomerisationsgrades n z. B. nach DE-OS 19 43 689 festgelegt. Im Prinzip können bekanntlich Polysaccharide, Oligosaccharide und Monosaccharide z. B. Stärke, Maltodextrine, Dextrose, Galaktose, Mannose, Xylose usw. zu Alkyloligoglycosiden umgesetzt werden. Besonders bevorzugt sind die großtechnisch verfügbaren Kohlenhydrate Stärke, Maltodextrine und Dextrose. Da die wirtschaftlich interessanten Alkylpolyglycosidsynthesen nicht regio- und stereoselektiv verlaufen, sind die Alkylpolyglycoside stets Gemische von Oligomeren, die ihrerseits Gemisch verschiedener isomerer Formen darstellen. Sie liegen nebeneinander mit α- und β-glycosidischen Bindungen in Pyranose- und Furanoseform vor. Auch die Verknüpfungsstellen zwischen zwei Saccharidresten sind unterschiedlich.

Synthesebedingt können die Alkylpolyglycoside auch Begleitsubstanzen wie Restalkohole, Monosaccharide, Oligosaccharide und Oligoalkylpolyglycoside enthalten.

### Tensidische Additive

Die erfindungsgemäßen schwerentflammbaren Hydraulikflüssigkeiten können ferner bis zu 20 Gew.-% tensidische Additive enthalten, die aus den nachfolgenden Verbindungen ausgewählt sind oder aus Mischungen dieser Verbindungen bestehen:
a) Alkylbenzol- oder Dialkylbenzolsulfonate der Formel (II)

   R(R₁)C₆H₃SO₃M (II),

   in der R einen verzweigten oder unverzweigten Alkylrest mit 8 bis 20 C-Atomen, R₁ H oder einen verzweigten oder unverzweigten Alkylrest mit 1 bis 10 C-Atomen, wobei die Kohlenstoffatomsumme von R und R₁ mindestens 8, vorzugsweise 10 bis 18, beträgt, und M Na, K, Ammonium oder Alkylammonium bedeuten.
b) Alkansulfonate und/oder Olefinsulfonate der Formel (III)

   R''SO₃M' (III)

   sein, in der R'' ein gesättigter oder ungesättigter, verzweigter oder unverzweigter Alkylrest mit 8 bis 20 C-Atomen und M' Na, K, Ammonium oder Alkylammonium bedeuten.
c) Petroleumsulfonate
d) Fettalkohol- bzw. Alkylphenolderivate der folgenden Formel (IV)

   [R‴(C₆H₄)ₓO(R''''O)_{y}]_{z} UᵥM'', (IV)

   in der R‴ ein gesättigter, verzweigter oder unverzweigter Alkylrest mit 6 bis 20, vorzugsweise 8 bis 16 Kohlenstoffatomen, x = 0 oder 1, R'''' C₂H₄ oder C₃H₆, y 0 bis 15, z 1 oder 2, U SO₃, CH₂COO, CHCOO, v 0 oder 1 und M'' H, Na, K, Ammonium oder Alkylammonium bedeuten.
e) Weitere tensidische Zusätze sind Carbonsäuren mit längeren, verzweigten oder unverzweigten, gesättigten oder ungesättigten Kohlenwasserstoffketten sowie Phosphorsäurepartialester insbesondere von Alkoholen bzw. von Fettalkohol- bzw. Alkylphenoloxethylaten. Letztere lassen sich durch Umsetzung der betreffenden Alkohole bzw. Oxethylate mit Phosphorsäuren, Phosphoroxiden oder Phosphorhalogeniden herstellen.

Schließlich zeigen auch kationische Tenside wie quaternäre Ammoniumverbindungen als Zusätze zu Alkylpolyglycosiden in wäßrigen Hydraulikflüssigkeiten günstige Wirkungen z. B. eine starke Verbesserung der schmierenden Eigenschaften.

### Nichttensidische Zusätze

Geeignete nichttensidische Zusätze bei den erfindungsgemäßen Hydraulikflüssigkeiten sind Amine bzw. Alkanolamine als pH-Regulatoren bzw. Korrosionsinhibitoren; Natriummolybdat, Borsäureaminester, Benzotrialzol bzw. Toluoltriazol ebenfalls als Korrosionsinhibitoren; Morpholin bzw. N-Methylmorpholin als Dampfphaseninhibitoren; Silikonentschäumer oder andere Entschäumer; Glycol und/oder Glycolether bzw. Harnstoff als Löslichkeitsvermittler und gegebenenfalls wasserlösliche Polymere zur Korrektur des Temperaturprofils der Viskosität sowie Konservierungsmittel.

Basis der erfindungsgemäßen Hydraulikflüssigkeit neben Wasser als Lösemittel sind die Alkylpolyglycoside, eine toxikologisch, umbedenkliche Tensidklasse von hervorragender biologischer Abbaubarkeit (95 bis 97 Gew.-% Coupled Unit-Test, DOC). 3 bis 30 Gew.-%, vorzugsweise 5 bis 25 Gew.-%, Alkylpolyglycosid sind in den erfindungsgemäßen Flüssigkeiten enthalten, wobei die Gesamtwirkstoffkonzentration bei max. 40 Gew.-%, bevorzugt bei 35 Gew.-%, liegt.

Die erfindungsgemäßen Druckflüssigkeiten sind gewöhnlich im Temperaturbereich zwischen 5 und 80 °C klar bzw. evtl. in Gegenwart von Silikonentschäumern schwach opaleszierend. Sie sind gewöhnlich schwach alkalisch eingestellt.

Die folgenden Beispiele sollen die Flüssigkeiten erläutern, wobei
- MARLON^{(R)} A: lineares C₁₀C₁₃-Alkylbenzolsulfonat-Na-Salz
(Hüls AG)
- MARLON^{(R)} PS: C₁₃C₁₇-Paraffinsulfonat Na-Salz
(Hüls AG)
- Polymekon^{(R)} 730: Silikonentschäumer
(Goldschmidt AG)

bedeuten.

### Beispiel 1

Eine 15 Gew.-%ige Lösung von C₁₂C₁₃-Alkylpolyglycosid (D.P. 1.7, bestimmt via ¹H-NMR) in VE-Wasser wurde hergestellt. Das Viskositätsverhalten der Lösung (Rotationsviskosimeter Haake RV 20, M 5, 50 °C, Scherbereich 30-300 sec⁻¹) ist newtonisch und liegt bei ca. 150 mPa·s. Mehrfache jeweils 10minütige Ultrabeschallung (Telsonic USG 1000, 20 kHz) veränderte die Viskosität nicht und bestätigt die vermutete Scherstabilität des Systems. Der Klarpunkt der Lösung liegt bei 10 °C. Mit steigender Temperatur (bis 80 °C) erfährt die Lösung keine optische Veränderung. Das Verschleißverhalten (Schmierwirkung) der Lösung wurde mit der Reibverschleißwaage nach Reichert untersucht (Gewichtsverlust der Prüfrollen nach 100 m Reibungsstrecke und 1 500 g Belastung). Der Mittelwert aus 3 Testläufen betrug 6.6 ± 0.5 mg bei einem spezifischen Flächdruck von 2 400 N/cm². Bei der Verschleißmessung wurde keine Schaumentwicklung beobachtet. Vergleichende Verschleißtests mit VE-Wasser einerseits und Ecubasol Hydrotherm^{(R)} 36 (Hydraulikflüssigkeit auf Glycolbasis) anderseits ergaben unter analogen Bedingungen Gewichtsverlustwerte von 66 bzw. 6.9 mg. Der Vergleich der Ergebnisse demonstriert, daß bereits eine 15 Gew.-%ige Lösung des Alkylpolyglycosids nicht nur ein ausreichendes Viskositätsniveau sondern auch stark schmierende Eigenschaften besitzt.

### Beispiel 2

Eine 15 Gew.-%ige Lösung von N-C₁₂-C₁₈-N, N, N Trimethylammoniumchlorid in VE-Wasser ist bei 50 °C geringviskos (ca. 1 mPa·s), ihre verschleißverhindernde Wirkung - analog Beispiel 1 durchgeführt - ist mit 34,5 mg Gewichtsverlust nur mittelmäßig. Ersetzt man jedoch die Hälfte der quaternären Ammoniumverbindung durch C₁₂C₁₃-Alkylpolyglycosid (D.P. 1.7), so resultiert mit einem Gewichtsverlust von 10,9 ± 0,6 mg eine starke Schmierwirkung, wohingegen die Viskosität in Näherung unverändert bleibt und der Klarpunkt von +2 °C auf +5 °C steigt.

### Beispiel 3

Eine 10 Gew.-%ige Lösung von C₁₀-C₁₄-Alkylpolyglycosid (D.P. ca. 1,3) in VE-Wasser zeigt newton sches Fließverhalten und besitzt bei 50 °C eine Viskosität von 70 mPa·s. Die analog Beispiel 1 durchgeführte Untersuchung des Verschleißverhaltens erbrachte einen Gewichtsverlust des Prüfkörpers von 15 mg.

### Beispiele 4 bis 13 (Tabellen)

Die betreffenden Beispiele demonstrieren die Wirksamkeit der erfindungsgemäßen Mischungen hinsichtlich Viskositätsniveau und Verschleißschutz. Die bei den Lösungen entsprechend Beispiel 4 und 10 durchgeführte Beschallung (2 mal 10 Minuten mit jeweils nachträglicher Viskositätsmessung) zeigt eine vollkommene Scherstabilität der die erhöhte Viskosität erzeugenden Strukturen. Mit den Beispielen 11 und 12 wird die Wirksamkeit der erfindungsgemäßen Mischungen in Wässern unterschiedliche Härte (Calciumhärte) demonstriert.

## Patentansprüche

1. Verwendung einer Mischung aus
5 - 30 Gew.-% Alkylpolyglycosid
0 - 20 Gew.-% tensidischen Additiven
0 - 10 Gew.-% nichttensidischen Additiven und
Wasser ad 100 Gew.-%,
als wäßrige Hydraulikflüssigkeiten,
dadurch gekennzeichnet,
daß das Alkylpolyglycosid der Formel R-O-Zₙ entspricht, in der R für einen linearen oder verzweigten, gesättigten oder ungesättigten Alkylrest mit 8 bis 18 Kohlenstoffatomen und Zₙ für einen Oligoglycosidrest mit im Mittel n = 1 bis 3 Hexose- oder Pentoseeinheiten oder Gemische davon steht und wobei der Wirkstoffgehalt maximal 40 Gew.-% beträgt.

2. Verwendung einer Mischung nach Anspruch 1 als Hydraulikflüssigkeit, dadurch gekennzeichnet,
daß als tensidische Additve organische Sulfate, organische Sulfonate, Phosphorsäurepartialester, Oxethylate, carboxymethylierte Oxethylate, carbonsaure Salze und quaternäre Ammoniumsalze eingesetzt werden.

## Claims

1. The use of a mixture composed of
5 - 30% by weight of alkyl polyglycoside
0 - 20% by weight of surface-active additives
0 - 10% by weight of non-surface-active additives
and water to 100% by weight,
as an aqueous hydraulic fluid, characterised in that the alkyl polyglycoside corresponds to the formula R-O-Zₙ, in which R represents a linear or branched, saturated or unsaturated alkyl radical having 8 to 18 carbon atoms and Zₙ represents an oligoglycoside radical having an average n = 1 to 3 hexose or pentose units or a mixture thereof, the active compound content being at most 40% by weight.

2. The use of a mixture according to claim 1 as a hydraulic fluid, characterised in that the surface-active additives used are selected from organic sulphates, organic sulphonates, partial esters of phosphoric acid, oxyethylates, carboxymethylated oxyethylates, carboxylic acid salts and quaternary ammonium salts.

## Revendications

1. L'utilisation, en tant que liquides hydrauliques aqueux, d'un mélange constitué par
5 à 30 % en poids d'alkyl-polyglycoside,
0 à 20 % en poids d'additifs surfactifs,
0 à 10 % en poids d'additifs non-surfactifs et
de l'eau jusqu'à 100 % en poids,
caractérisée par le fait que l'alkyl-polyglycoside répond à la formule
R-O-Zₙ,
dans laquelle R représente un radical alkyle linéaire ou ramifié, saturé ou non-saturé, comportant de 8 à 18 atomes de carbone, et Zₙ représente un radical oligo-glycoside dans lequel n a une valeur moyenne de 1 à 3, des unités hexose ou pentose, ou des mélanges de ceux-ci, la teneur en substance active atteignant au maximum 40 % en poids.

2. L'utilisation, comme liquide hydraulique, d'un mélange selon la revendication 1,
caractérisée par le fait que l'on utilise, comme additifs surfactifs, des sulfates organiques, des sulfonates organiques, des esters partiels de l'acide phosphorique, des oxéthylats, des oxéthylats carboxy-méthylés, des carboxylates et des sels d'ammonium quaternaire.
